# FASCICULE DE BREVET EUROPEEN

(11) **EP 0 067 763 B1**
(45) Date de publication et mention de la délivrance du brevet: **24.04.1985**
(21) Numéro de dépôt: 82401028.4
(22) Date de dépôt: 07.06.1982
(51) Int. Cl.: B05D 7/16, B05D 3/04, B32B 15/08

(54) **Procédé de fabrication de complexes multicouches**
Verfahren zur Herstellung von mehrschichtigen Strukturen
Process for making multilayer structures

(30) Priorité: 10.06.1981 FR 8111440
(43) Date de publication de la demande: 22.12.1982
(73) Titulaire: COMPAGNIE FRANCAISE DE RAFFINAGE Société anonyme dite:, 75781 Paris Cedex 16 (FR)
(72) Inventeur: Bunel, Gérard, F-76600 Le Havre (FR); Claude, Bruno, F-76290 Montivilliers (FR); Labaig, Jean-Jacques, F-76600 Le Havre (FR); Schultz, Jacques, F-68200 Mulhouse (FR); Mazeau, Claudine, F-60200 Compiegne (FR)
(74) Mandataire: Jolly, Jean-Pierre

## Description

La présente invention concerne un procédé de fabrication de complexes multicouches, destinés notamment à la fermeture d'emballages en matière plastique comme, par exemple, des bouteilles.

Dans cette définition de l'invention, on entend par complexe multicouche un complexe composé d'au moins deux couches.

Il est connu d'utiliser actuellement, pour fermer des corps creux constitués par exemple de matière plastique, ou tout autre emballage, des capsules ou des opercules ronds ou d'une forme quelconque, découpés dans des feuilles multicouches, composées d'un film d'aluminium et d'au moins une couche de matière plastique, qui obturent de manière étanche lesdits emballages. Les matières plastiques généralement employées pour constituer ces capsules de bouchage sont le polyéthylène, le polypropylène, le polychlorure de vinyle ou le polystyrène, ou des combinaisons de ces matières ; l'obturation des emballages par ladite capsule est obtenue par adhérence du complexe multicouche et de l'emballage par ther- moscellage.

Selon les matières plastiques utilisées, les feuilles multicouches comportent une couche de colle située entre le film d'aluminium et la couche de matière plastique.

Elles peuvent être également constituées, comme décrit dans le brevet français n° 1 594 448, dont la Demanderesse est titulaire, par un film d'aluminium et une couche de polyéthylène contenant, greffé, un acide carboxylique non saturé, tel que l'acide acrylique.

A l'aide de capsules faites à partir de tels complexes multicouches, thermoscellées sur les emballages dans les conditions adéquates, on obtient généralement une fermeture étanche, indispensable à la bonne conservation du produit conditionné dans l'emballage.

Il peut cependant se produire que les films se séparent accidentellement les uns des autres, et qu'une fermeture étanche ne soit plus obtenue, ce qui nuit naturellement à la bonne conservation du produit conditionné.

Ce phénomène est appelé délaminage et les causes en sont mal connues.

US-A-3 783 062 a mentionné que l'eau et la vapeur d'eau ont un rôle important dans l'adhérence des couches d'un stratifié et on y propose d'accroître la résistance au délaminage de certains stratifiés, réalisés par chauffage à la flamme de la surface d'une feuille d'une matière thermoplastique et application sous pression de la face chauffée de cette feuille contre une autre feuille, en incorporant de la vapeur d'eau dans le combustible gazeux utilisé pour produire la flamme.

La Demanderesse a maintenant trouvé le moyen de pallier les inconvénients des complexes mentionnés ci-dessus en appliquant à la feuille d'aluminium un traitement par de l'eau portée à une température supérieure à environ 60 °C.

Elle a en outre établi que l'adhérence de la couche de polymère sur le film d'aluminium était améliorée par ce traitement.

De plus, elle a réussi à faire adhérer au film d'aluminium une couche d'un polymère particulier, sans utilisation d'une colle, ce qui n'avait pu être réalisé jusqu'à présent.

Un but de la présente invention est donc d'améliorer l'adhérence d'une couche de polymère sur un film d'aluminium et d'éviter ainsi le délaminage de complexes multicouches.

Un autre but de l'invention est d'obtenir l'adhérence directe d'une couche de polymère sur un film d'aluminium, sans interposition d'un agent auxiliaire.

A cet effet, l'invention a pour objet, un procédé de fabrication d'un complexe multicouche destiné notamment à la fermeture d'emballage, ledit complexe comprenant un film d'aluminium solidaire d'au moins une couche de polymère composée d'un polymère d'éthylène ou d'un copolymère d'éthylène ou d'un mélange de tels copolymères, ledit procédé étant caractérisé en ce que, pour améliorer l'adhérence de la couche de polymère sur le film d'aluminium, l'on opère un traitement par de l'eau portée à une température supérieure à 60 °C, ledit traitement étant effectué soit avant que le film d'aluminium soit rendu solidaire de la couche de polymère, sur la surface du film d'aluminium destiné à venir en contact avec la couche de polymère, soit après avoir rendu le film d'aluminium solidaire de la couche de polymère, le traitement par de l'eau étant alors effectué sur le complexe lui-même. Une température de l'eau inférieure ou égale à 200 °C peut être considérée comme suffisante.

L'eau peut se trouver sous forme liquide ou sous forme de vapeur.

Selon l'invention, la couche de polymère peut être composée notamment d'un copolymère de l'éthylène et d'un acide carboxylique mono-éthylénique non saturé. Ce polymère peut être notamment obtenu par polymérisation de l'éthylène puis greffage d'une faible quantité, en général moins de 5 % en poids, d'un acide carboxylique monoéthylénique non saturé ; cet acide peut être par exemple l'acide acrylique ou méthacrylique.

La couche de polymère peut être composée également de polyéthylène haute densité.

Elle peut être également composée d'un mélange de polymères, comme, par exemple, un copolymère de l'éthylène et de l'acide acrylique, tel que défini ci-dessus, en mélange avec un copolymère de l'éthylène et de l'acétate de vinyle.

Le film d'aluminium peut avoir une épaisseur comprise de préférence entre 30 et 80 microns.

Il en est de même de l'épaisseur de la couche de polymère quend le polymère est par exemple du polyéthylène ou un copolymère de l'éthylène et d'un acide carboxylique monoéthylénique non saturé, tel que décrit précédemment, ou du polyéthylène haute densité.

Selon l'invention, le complexe est préparé, après éventuellement traitement du film d'aluminium par de l'eau portée à une température supérieure à 60 °C, puis solidarisation du film d'aluminium et de la couche de polymère, par passage du film et de la couche, de façon connue en soi, sur des rouleaux transferts chauffants.

Le traitement par l'eau peut être effectué après passage sur les rouleaux transferts.

Le procédé selon l'invention peut être également utilisé pour la fabrication de complexes bicouches ou tricouches particuliers comprenant :
- un film d'aluminium,
- une mince couche (de 1 à 10 microns environ) d'un copolymère de l'éthylène et de l'acide acrylique, tel que défini précédemment, seul ou en mélange avec un copolymère du propylène et de l'acide acrylique ;
- éventuellement une couche de polyéthylène ou de polypropylène.

Dans ce cas, le complexe est préparé de préférence par un procédé particulier comprenant les étapes suivantes :
a) la préparation d'une suspension du copolymère, seul ou en mélange dans un liquide organique,
b) l'enduction du film métallique par la suspension du copolymère,
c) l'élimination du liquide organique,
d) la fusion du copolymère, de façon à obtenir une couche continue du copolymère sur le film métallique.

La suspension du copolymère peut être obtenue en dissolvant le copolymère seul ou en mélange dans un liquide organique, puis en refroidissant la solution, ledit refroidissement étant de préférence rapide.

L'enduction du film d'aluminium peut être effectuée par des moyens connus dans la technique. Elle peut être effectuée, par exemple, à l'aide d'un rouleau transfert.

Le liquide organique contenu dans la suspension doit ensuite être éliminé de la feuille métallique enduite, par séchage du support, par exemple par chauffage dans un tunnel chauffant.

Le film d'aluminium est ensuite porté à une température suffisante pour que les composés soient fondus.

Dans le cas où on désire obtenir un complexe tricouche, on peut solidariser à la couche de polymère une couche de polyéthylène ou de polypropylène par passage sur des rouleaux transferts.

Dans le cas de la préparation de ces complexes bi- ou tri-couches, le traitement par de l'eau se fait avant ou après solidarisation des couches.

Le procédé selon l'invention permet d'obtenir des complexes qui ne se délaminent que très difficilement. En effet, les complexes préparés de façon conventionnelle, c'est-à-dire sans que le film d'aluminium soit traité par de l'eau chaude avant leur emploi, arrivent à se délaminer.

C'est le cas, notamment, quand, après thermo- scellage sur les récipients, ils sont refroidis par de l'eau froide.

Les exemples qui suivent sont destinés à illustrer l'invention. Ils n'ont pas de caractère limitatifs.

### Exemple 1

Cet exemple concerne des essais de délaminage effectués par un complexe bicouche composé d'un film d'aluminium d'une épaisseur de 50 microns et d'un film de copolymère de l'éthylène et d'acide acrylique d'une épaisseur de 50 microns également.

Ce copolymère a été obtenu par greffage sur du polyéthylène haute densité (d = 0,960) d'acide acrylique (1 % en poids environ).

On calandre à 220 °C, entre deux cylindres, le film d'aluminium et le film de copolymère.

On prépare à partir du complexe ainsi obtenu des échantillons d'une largeur de 10 mm, T et A.

Les échantillons T, qui sont des échantillons témoins, ne subissent pas de traitement spécial.

Les échantillons A sont mis en contact avec de la vapeur d'eau à 120 °C pendant 20 mn.

On trempe ensuite les échantillons T et A dans de l'eau à 23 °C.

On suit alors la variation de l'adhérence des films d'aluminium et de copolymère en fonction du temps de trempage dans l'eau à 23 °C. Les tests d'adhérence sont du type « peeling et consistent à mesurer la force d'adhérence des films de copolymère et d'aluminium, lorsqu'ils sont soumis à des forces de traction opposées, le complexe étant maintenu perpendiculaire aux forces agissantes.

On mesure l'adhérence « peeling •, qui est la force moyenne par unité de largeur d'éprouvette nécessaire pour provoquer une séparation des deux films lorsque les deux films sont écartés à une vitesse uniforme de 120 mm/mn.

Des tests ont été effectués sur une durée de quatre semaines.

Pour les échantillons T, l'adhérence avant trempage dans l'eau à 25°C est voisine de 400 gf/10 mm. Elle diminue avec le temps de trempage et atteint au bout de 5 heures environ, une valeur voisine de 200 gf/10 mm. Pour les échantillons A, l'adhérence voisine de 800 gf/1 mm reste constante.

### Exemple 2

Cet exemple concerne des essais de délaminage sur des complexes B1 et B2 semblables au complexe A de l'exemple 1.

Les complexes B1 et B2 sont trempés dans de l'eau portée à différentes températures : 80 °C et 100°C.

On a fait varier le temps de trempage de 15 minutes à 2 heures 45 minutes. On a ensuite, de la même façon que dans l'exemple 1, effectué des tests d'adhérence en les comparant aux tests effectués avec les complexes témoin T.

Pour les complexes B1 (traités dans de l'eau à 80 °C), l'adhérence, après 24 heures de trempage dans de l'eau à 23 °C, augmente avec le temps de traitement dans l'eau à 80 °C. Elle passe d'environ 250 gf/10 mm pour 1/4 d'heure de traitement à 500 gf/10 mm pour 2 heures 3/4.

Pour les complexes B2 (traités dans de l'eau à 100 °C), l'adhérence, après 24 heures de trempage dans l'eau à 23 °C, augmente avec le temps de traitement dans l'eau à 100 °C. Elle passe d'environ 500 gf/10 mm pour 1/4 d'heure de traitement à 800 gf/10 mm pour 2 heures 3/4.

Pour les échantillons T, l'adhérence après 24 heures de trempage dans l'eau à 23 °C, est de 200 gf/10 mm environ.

L'adhérence des complexes préparés par le procédé selon l'invention est donc bien meilleure.

### Exemple 3

Cet exemple concerne des essais de délaminage sur des complexes C semblables à ceux des exemples 1 et 2.

Toutefois, ces complexes C sont préparés à partir d'un film d'aluminium préalablement traité avec de l'eau à 100 °C. On a fait varier le temps de trempage de 15 secondes à 20 minutes. On a ensuite réalisé les complexes bi-couches C de la même façon que dans l'exemple 1, et effectué des tests d'adhérence identiques en les comparant aux tests effectués avec les complexes témoin T.

L'adhérence, après 24 heures de trempage dans l'eau à 23°C, augmente avec le temps de traitement préalable de l'aluminium dans l'eau à 100 °C. Après 30 secondes de traitement, elle est d'environ 300 gf/10 mm ; après 2 minutes, elle est d'environ 500 gf/mm et, après 10 minutes, elle est supérieure à 800 gf/10 mm.

Pour les échantillons T, l'adhérence après 24 heures de trempage dans l'eau à 23 °C est de 200 gf/10 mm environ.

L'adhérence des complexes préparés par le procédé selon l'invention est donc bien meilleure.

### Exemple 4

Cet exemple concerne des essais de délaminage effectués sur un complexe bicouche D composé d'un film d'aluminium d'une épaisseur de 50 microns et d'un film d'une épaisseur de 50 microns de polyéthylène haute densité (d = 0,960), de masses moléculaires en poids Mw = 110 000 et en nombre Mn = 13 000.

On a essayé de faire adhérer les films d'aluminium et de polyéthylène haute densité, sans traitement préalable de l'aluminium par de l'eau, par calandrage à 220 °C. Les films n'adhèrent pas.

On réalise ensuite le complexe D de la même façon, mais après traitement du film d'aluminium pendant 20 minutes dans l'eau à 100 °C. On effectue sur le complexe D un test de peeling tel que décrit précédemment.

On obtient une valeur de 100 gf/10 mm. Après trempage du complexe dans de l'eau à 23 °C pendant 24 heures, on obtient le même résultat.

Le procédé selon l'invention permet donc de faire adhérer directement un film de polyéthylène haute densité sur un film d'aluminium, ce qui est impossible autrement.

## Revendications

1. Procédé de fabrication d'un complexe multicouche destiné notamment à la fermeture d'emballages, ledit complexe comprenant un film d'aluminium solidaire d'au moins une couche de polymère composée d'un polymère d'éthylène ou d'un copolymère d'éthylène ou d'un mélange de tels copolymères, ledit procédé étant caractérisé en ce que pour améliorer l'adhérence de la couche de polymère sur le film d'aluminium l'on opère un traitement par de l'eau portée à une température supérieure à 60 °C, ledit traitement étant effectué soit avant que le film d'aluminium soit rendu solidaire de la couche de polymère, sur la surface du film d'aluminium destiné à venir en contact avec la couche de polymère, soit après avoir rendu le film d'aluminium solidaire de la couche de polymère, le traitement par de l'eau étant alors effectué sur le complexe lui-même.

2. Procédé selon la revendication 1, caractérisé en ce que la température de l'eau est inférieure ou égale à 200 °C.

3. Procédé selon l'une des revendications 1 et 2, caractérisé en ce que l'eau est en phase liquide.

4. Procédé selon l'une des revendications 1 et 2, caractérisé en ce que l'eau est en phase vapeur.

5. Procédé selon l'une des revendications 1 à 4, caractérisé en ce que le polymère est un copolymère de l'éthylène et d'un acide carboxylique monoéthylénique non saturé.

6. Procédé selon la revendication 5, caractérisé en ce que l'acide carboxylique monoéthylénique non saturé est l'acide acrylique.

7. Procédé selon l'une des revendications 1 à 4, caractérisé en ce que la couche de polymère est constituée de polyéthylène haute densité.

8. Procédé selon l'une des revendications 5 à 7, caractérisé en ce que le complexe est composé d'un film d'aluminium ayant une épaisseur comprise entre 30 et 80 microns et en ce que la couche de polymère a une épaisseur comprise entre 30 et 80 microns.

9. Procédé selon l'une des revendications 1 à 4, caractérisé en ce que la couche de polymère est constituée par un mélange d'un copolymère de l'éthylène et de l'acide acrylique et d'un copolymère de l'éthylène et de l'acétate de vinyle.

10. Procédé selon l'une des revendications 5 et 6, caractérisé en ce que le complexe est préparé par un procédé comprenant les étapes suivantes :
a) la préparation d'une suspension du copolymère, seul ou en mélange, dans un liquide organique,
b) l'enduction du film métallique par la suspension du copolymère,
c) l'élimination du liquide organique,
d) la fusion du copolymère, de façon à obtenir une couche continue du copolymère sur le film métallique,
e) une étape éventuelle supplémentaire consistant à solidariser à la couche du copolymère une couche de polyéthylène ou de polypropylène.

11. Les complexes préparés par un procédé selon l'une des revendications 1 à 10.

## Claims

1. A process for manufacturing a multilayer structure intended more particularly to be used for sealing packages, said structure comprising an aluminium film integral with at least one polymer layer formed from an ethylene polymer or from an ethylene copolymer or from a mixture of such copolymers, said process being characterized in that, in order to improve the adhesion of the polymer layer to the aluminium film, a treatment is applied using water heated to a temperature greater than 60⁰C, said treatment being carried out either before the aluminium film is secured to the polymer layer, on the surface of the aluminium film intended to come into contact with the polymer layer, or after the aluminium film has been secured to the polymer layer, the water treatment then being carried out on the structure itself.

2. The process according to claim 1, characterized in that the temperature of the water is less than or equal to 200 °C.

3. The process according to one of claims 1 and 2, characterized in that the water is in the liquid phase.

4. The process according to one of claims 1 and 2, characterized in that the water is in the vapor phase.

5. The process according to one of claims 1 to 4, characterized in that the polymer is a copolymer of ethylene and of an unsaturated monoethylene carboxylic acid.

6. The process according to claim 5, characterized in that the unsaturated monoethylene carboxylic acid is acrylic acid.

7. The process according to one of claims 1 to 4, characterized in the the polymer layer is formed from high density polyethylene.

8. The process according to one of claims 5 to 7, characterized in that the structure is formed of an aluminium film having a thickness between 30 and 80 microns and in that the polymer layer has a thickness between 30 and 80 microns.

9. The process according to one of claims 1 to 4, characterized in that the polymer layer is formed by a mixture of a copolymer of ethylene and of acrylic acid and a copolymer of ethylene and vinyl acetate.

10. The process according to one of claims 5 and 6, characterized in that the structure is prepared by a process comprising the following steps :
a) preparation of a suspension of the copolymer alone or in a mixture, in an organic liquid,
b) coating of the metal film by means of the copolymer suspension,
c) elimination of the organic liquid,
d) melting of the copolymer so as to obtain a continuous layer of the copolymer on the metal film,
e) a possible additional step consisting in securing the copolymer layer to a polyethylene or polypropylene layer.

11. Structures prepared by a process according to one of claims 1 to 10.

## Patentansprüche

1. Verfahren zur Herstellung einer mehrschichtigen Struktur, insbesondere für das Verschleißen von Verpackungen, welche einen mit wenigstens einer Polymerisatschicht verbundenen Aluminiumfilm aufweist, die sich aus einem Äthylenpolymerisat oder einem Äthylencopolymerisat oder einem Gemisch solcher Copolymerisate zusammensetzt, dadurch gekennzeichnet, daß zur Verbesserung der Haftung der Polymerisatschicht am Aluminiumfilm entweder die Oberfläche des Aluminiumfilms, welche mit der Polymerisatschicht in Berührung kommen soll, vor der Verbindung des aluminiumfilms mit der Polymerisatschicht oder die Struktur selbst nach derVerbindung des Aluminiumfilms mit de Polymerisatschicht mit Wasser behandelt wird, welches auf eine Temperatur höher als 60 °C erwärmt worden ist.

2. Verfahren nach Anspruch 1, dadurch gekennzeichnet, daß die Temperatur des Wassers niedriger als oder gleich 200 °C ist.

3. Verfahren nach Anspruch 1 oder 2, dadurch gekennzeichnet, daß das Wasser in flüssiger Phase vorliegt.

4. Verfahren nach Anspruch 1 oder 2, dadurch gekennzeichnet, daß das Wasser in der Dampfphase vorliegt.

5. Verfahren nach einem der Ansprüche 1 bis 4, dadurch gekennzeichnet, daß es sich beim Polymerisat um ein Copolymerisat von Äthylen und einer ungesättigten, monoäthylenischen Carbonsäure handelt.

6. Verfahren nach Anspruch 5, dadurch gekennzeichnet, daß es sich bei der ungesättigten, monothylenischen Carbonsäure um Acrylsäure handelt.

7. Verfahren nach einem der Ansprüche 1 bis 4, dadurch gekennzeichnet, daß die Polymerisatschicht aus Polyäthylen hoher Dichte besteht.

8. Verfahren nach einem der Ansprüche 5 bis 7, dadurch gekennzeichnet, daß die Struktur mit einem Aluminiumfilm mit einer Stärke zwischen 30 und 80 Mikron versehen ist, und daß die Polymerisatschicht eine Stärke zwischen 30 und 80 Mikron aufweist.

9. Verfahren nach einem der Ansprüche 1 bis 4, dadurch gekennzeichnet, daß die Polymerisatschicht aus einem Gemisch eines Äthylen/Acrylsäure-Copolymerisats und eines ÄthylenNinylacetat-Copolymerisats besteht.

10. Verfahren nach Anspruch 5 oder 6, gekennzeichnet durch die folgenden Schritte :
a) Herstellen einer Suspension des Copolymerisats, allein oder in Mischung, in einer organischen Flüssigkeit,
b) Beschichten des Metallfilms mit der Suspension des Copolymerisats,
c) Entfernen der organischen Flüssigkeit,
d) Schmelzen des Copolymerisats, so daß eine kontinuierliche Copolymerisatschicht auf dem Metallfilm erhalten wird, und gegebenenfalls zusätzlich,
e) Verbinden einer Polyäthylen- oder Polypropylenschicht mit der Copolymerisatschicht.

11. Die Strukturen, welche nach dem Verfahren gemäß einem der Ansprüche 1 bis 10 hergestellt worden sind.
